# FASCICULE DE BREVET EUROPEEN

(11) **EP 1 325 187 B1**
(45) Date de publication et mention de la délivrance du brevet: **26.11.2008**
(21) Numéro de dépôt: 01976352.3
(22) Date de dépôt: 03.10.2001
(51) Int. Cl.: D06M 15/643

(54) **TRAITEMENT DE MATIERES TEXTILES AVEC DES POLYORGANOSILOXANES**
BEHANDLUNG VON TEXTILMATERIALIEN MIT POLYORGANOSILOXANEN
TREATING TEXTILE MATERIALS WITH POLYORGANOSILOXANES

(30) Priorité: 05.10.2000 FR 0012739
(43) Date de publication de la demande: 09.07.2003
(73) Titulaire: Bluestar Silicones France, 69486 Lyon (FR)
(72) Inventeur: CHARDON, Josette, F-69005 LYON (FR); OLIER, Philippe, F-69007 LYON (FR)
(86) Numéro de dépôt international: PCT/FR2001/003046
(87) Numéro de publication internationale: WO 2002/029152

(56) Documents cités:
- EP-A- 0 358 190
- EP-A- 0 388 321
- EP-A- 0 659 930

## Description

La présente invention concerne l'utitisation d'une composition pour apporter à la fibre textile une bonne hydrophilie une absence de jaunissement et un toucher doux à la main, c'est-à-dire des propriétés de douceur.

Différentes approches sont décrites dans l'art antérieur pour obtenir des traitements adoucissants textiles.

Le document US 4 409 267 décrit par exemple l'utilisation d'un polyorganosiloxane mixte porteur d'une part de fonction(s) amine(s) primaire(s) ou secondaire(s) substituée(s) par exemple par des restes renfermant un groupe OH ou O-alkyle, et d'autre part de fonction(s) polyoxyde(s) d'alkylène(s) comme additif d'une composition pour le traitement de matières textiles. Le document EP 546 231 décrit une autre approche via l'utilisation d'un polyorganosiloxane porteur de motif(s) de formule Si - (CH₂)_{y} - (OCH₂)_{y'} - CH (OH) CH₂ - N (CH₂CH₂OH)₂ où y est compris entre 2 et 8 et y' est égal à 0 ou 1.

La déposante a également proposé des solutions décrites notamment dans EP 659 930 et FR 2,745,825.

EP 659 930 décrit des adoucissants textiles à base de silicone comprenant de 2 à 1600 atomes de silicium, portant un à cent motifs aminés encombrés stériquement et éventuellement d'autres motifs tels que par exemple des radicaux alkyles de 5 à 20 atomes de carbone ou des radicaux -(CH2)p-COO-R.

FR 2,745,825 décrit des adoucissants textiles à base de silicone portant au moins un motif aminé encombré stériquement et au moins un radical de type polyether de formule (CH₂)ₙ - (OCH₂CH₂)_{α}(OCH₂CHCH₃)_{β} - OR.

Ces approches ont conduit à la préparation de silicones dans lesquelles les propriétés adoucissantes sont apportées au textile notamment par la présence de fonctions aminées, et les propriétés hydrophiles sont apportées notamment par la présence de fonctions polaires telles que des fonctions de type polyether, ces dernières compensant au moins partiellement la perte d'hydrophilie du matériau traité avec de la silicone. Il est à noter en outre que la préparation de ces produits utilise des voies de synthèses relativement complexes et donc peu viables économiquement.

A présent, la déposante a trouvé de manière inattendue que des composés silicones présentent des avantages remarquables par rapport aux autres composés connus de l'art antérieur.

En effet, la déposante a mis au point une nouvelle utilisation des huiles silicones adoucissantes, hydrophiles et non jaunissantes portant des fonctions aminées encombrées stériquement. Cette approche innovante consiste à apporter la douceur et l'absence de jaunissement au matériau textile par un traitement avec une huile silicone portant une fonction aminée encombrée, sans masquer l'hydrophilie intrinsèque du matériau textile traité.

Un autre avantage de l'utilisation selon la présente invention provient du fait que celle-ci peut être mise en oeuvre avec un polyorganosiloxane de préparation facile industriellement et stable au stockage.

Un autre avantage de l'utilisation selon la présente invention provient du traitement aisé de la composition contenant le polyorganosiloxane selon l'invention pour son application sur les matières à traiter.

Il a donc maintenant été trouvé, et c'est ce qui fait l'objet de la présente invention, pour l'utilisation d'une composition pour apporter un toucher doux, une absence de jaunissement et une bonne hydrophilie aux matières textiles ladite composition comprenant au moins un polyorganosiloxane linéaire, cyclique ou tridimensionnel de formule (I): dans laquelle :
**(1)** les symboles Z, identiques ou différents, représentent R¹, et/ou V;
**(2)** les symboles R¹, R² et R³, identiques et/ou différents, représentent un radical hydrocarboné monovalent choisi parmi les radicaux alkyles linéaires ou ramifiés ayant de 1 à 4 atomes de carbone, les radicaux alkoxy linéaires ou ramifiés ayant de 1 à 4 atomes de carbone, un radical phényle et, de préférence un radical hydroxy, un radical éthoxy, un radical méthoxy ou un radical méthyle;
**(3)** les symboles V, groupements fonctionnels identiques et/ou différents, représentent un groupement à fonction(s) pipéridinyle(s) stériquement encombrée(s) choisi parmi : ou
   Pour les groupements de formule (II) :
   * R⁴ est un radical hydrocarboné divalent choisi parmi :
      ◆ les radicaux alkylènes linéaires ou ramifiés, ayant 2 à 18 atomes de carbone;
      ◆ les radicaux alkylène-carbonyle dont la partie alkylène linéaire ou ramifiée, comporte 2 à 20 atomes de carbone;
      ◆ les radicaux alkylène-cyclohexylène dont la partie alkylène linéaire ou ramifiée, comporte 2 à 12 atomes de carbone et la partie cyclohexylène comporte un groupement OH et éventuellement 1 ou 2 radicaux alkyles ayant 1 à 4 atomes de carbone;
      ◆ les radicaux de formule -R⁷ - O - R⁷ dans laquelle les radicaux R⁷ identiques ou différents représentent des radicaux alkylènes ayant 1 à 12 atomes de carbone;
      ◆ les radicaux de formule -R⁷ - O - R⁷ dans laquelle les radicaux R⁷ ont les significations indiquées précédemment et l'un d'entre eux ou les deux sont substitués par un ou deux groupement(s) -OH;
      ◆ les radicaux de formule -R⁷ - COO - R⁷ dans laquelle les radicaux R⁷ ont les significations indiquées précédemment;
      ◆ les radicaux de formule -R⁸ -O -R⁹ - O-CO-R⁸ dans laquelle les radicaux R⁸ et R⁹ identiques ou différents, représentent des radicaux alkylènes ayant 2 à 12 atomes de carbone et le radical R⁹ est éventuellement substitué par un radical hydroxyle;
      ◆ U représente -O- ou -NR¹⁰-, R¹⁰ étant un radical choisi parmi un atome d'hydrogène, un radical alkyle linéaire ou ramifié comportant 1 à 6 atomes de carbone et un radical divalent de formule :
      dans laquelle R⁴ a la signification indiquée précédemment, R⁵ et R⁶ ont les significations indiquées ci-après et R¹¹ représente un radical divalent alkylène, linéaire ou ramifié, ayant de 1 à 12 atomes de carbone, l'un des liens valentiels (celui de R¹¹) étant relié à l'atome de -NR¹⁰-, l'autre (celui de R⁴) étant relié à un atome de silicium;
   * les radicaux R⁵ sont identiques ou différents, choisis parmi les radicaux alkyles linéaires ou ramifiés ayant 1 à 3 atomes de carbone et le radical phényle;
   * le radical R⁶ représente un radical hydrogène ou le radical R⁵ ou O•.

   Pour les groupements de formule (III) :
   ◆ R^{'4} est choisi parmi un radical trivalent de formule : où m représente un nombre de 2 à 20, et un radical trivalent de formule : où p représente un nombre de 2 à 20;
      ◆ U' représente -O- ou NR¹²-, R¹² étant un radical choisi parmi un atome d'hydrogène, un radical alkyle linéaire ou ramifié comportant 1 à 6 atomes de carbone;

      * R⁵ et R⁶ ont les mêmes significations que celles données à propos de la formule (II); et
**(4)**
   - le nombre de motifs ηsi sans groupement V est compris entre 50 et 250
   - le nombre de motifs ηSi avec un groupement V est compris entre 1 et 3
   - 0 ≤ w ≤ 10 et 8 < y < 448

L'huile silicone utilisée dans le cadre de l'invention ne nécessite notamment pas la présence d'autres fonctions pour apporter des propriétés hydrophiles au matériau textile traité. Toutefois, si on souhaite obtenir une hydrophilie supérieure à celle intrinsèque au matériau avant traitement, l'huile silicone utilisée peut contenir d'autres fonctions favorisant cette propriété.

Selon un mode préféré de l'utilisation de l'invention, le polyorganosiloxane de formule (I) mis en oeuvre est linéaire.

Selon un autre mode préféré, le groupement fonctionnel V du polyorganosiloxane de formule (I) mis en oeuvre est choisi parmi les groupements fonctionnels de formule (II).

Quelle que soit la constitution choisie pour la composition contenant le polyorganosiloxane, le procédé de traitement peut être mis en oeuvre sur des matières de forme tissée, non tissée ou tricotée. Les fibres de ces matières sont au moins partiellement hydrophiles, et cette hydrophilie est conservée après traitement à la silicone selon l'invention nonobstant la nature hydrophobe de son squelette.

Les matières au moins partiellement hydrophiles peuvent être notamment constituées ou à base de coton, lin, laine, viscose, rayonne, chanvre, soie ou d'un mélange de ces matières. Ces matières peuvent être éventuellement mélangées avec d'autres matières peu ou non hydrophiles telles que le polyester (par exemple mélange coton-polyester), la kératine, polypropylène, polyéthylène, polyuréthanne, polyamide, acétate de cellulose.

La composition contenant le polyorganosiloxane peut être préparée sous de nombreuses formes : liquide, gazeuse ou solide. Dans le cas d'une préparation liquide de la composition, celle-ci sera avantageusement aqueuse soit sous forme de solution, dispersion ou d'émulsion.

De préférence, la composition est préparée sous forme d'émulsion aqueuse. Toutefois, la composition selon le procédé de l'invention peut être également utilisée en solution dans un solvant organique.

Les émulsions aqueuses sont généralement à base d'un mélange d'huile et d'eau, et sont préparées selon les méthodes classiques bien connues de l'homme du métier en utilisant des agents tensioactifs. Par exemple, les émulsions peuvent se faire par les méthodes dites directes ou par inversion. Leur réalisation est aisée et ne nécessite pas l'utilisation d'appareillage à haute vitesse d'agitation. Un appareillage à vitesse normale d'agitation peut-être utilisé.

En général, les émulsions aqueuses préparées en accord avec l'invention contiennent de préférence entre 20 et 90% en poids d'eau par rapport à la masse totale des constituants de l'émulsion. Pour une meilleure application, les émulsions préparées en accord avec l'invention sont de préférence diluées pour contenir entre 95 et 99.5% en poids d'eau, par rapport au poids total de l'émulsion. Ces émulsions s'avèrent stables à température ambiante.

L'application du polyorganosiloxane selon l'invention sur les matières à traiter peut être effectuée sous des formes très diverses. Les applications peuvent être réalisées par immersion, enduction, pulvérisation, impression, "foulardage" (padding en anglais), ou par tout autre moyen existant.

Par exemple, lorsque l'étoffe est traitée par une composition aqueuse contenant un polyorganosiloxane selon l'invention, on fait subir à ladite étoffe un traitement thermique pour chasser rapidement l'eau sous forme de vapeur.

La quantité de polyorganosiloxane déposée sur la matière à traiter varie selon la constitution et la fabrication de ladite matière. Les applications des compositions et notamment des émulsions aqueuses sur les matières traitées sont réalisées de telle sorte que l'augmentation de poids de la matière traitée n'excède pas 0.1 à 20% en poids par rapport au poids de la matière avant traitement. En général, les meilleurs résultats ont été observés avec une quantité de polyorganosiloxane comprise entre 0.1 et 2% en poids par rapport au poids de la matière à traiter.

Les polyorganosiloxanes précédemment définis peuvent être préparés selon différents procédés; par exemple : distribution ou hydrosilylation.

### Exemples.

Les exemples ci-dessous illustrent les propriétés des huiles silicones selon l'invention.

Les huiles sont testées en application sous forme d'émulsion aqueuse et les mesures d'hydrophilie, de non-jaunissement et d'évaluation du toucher sont effectuées selon les tests décrits ci-dessous.

### □ Mesure de non-jaunissement (indice de blanc).

L'évaluation du jaunissement est réalisée par la mesure de la couleur du tissu (tissu éponge coton blanc au départ) après imprégnation avec l'huile silicone et traitement thermique 9 minutes à 150 °C.

La mesure de couleur est faite sur un Sprectrophotocolorimètre ACS Sensor Il commercialisé par la société Datacolor. Les conditions de mesure sont l'emploi de l'illuminant D65, reproduisant la lumière du jour. A partir de la mesure de la couleur de l'échantillon de tissu, l'appareil calcule les valeurs de différents indices de blanc et de jaune, parmi lesquels nous utilisons l'indice de blanc CIE.

### □ Test de toucher.

Après application de l'huile, le tissu éponge coton est séché à l'air ambiant pendant 24 heures. Après un traitement thermique 1 minute 30 à 150 °C, le tissu est placé 24 heures en conditionnement ( 23 ± 2°C, 50 ± 5 % d'humidité relative).

L'évaluation de la douceur se fait par un groupe de testeurs à qui on demande de classer les échantillons de tissu du plus rêche (note minimum = 1) au plus doux (note maximum = nombre total d'échantillons).

### □ Mesure d'hydrophilie.

Après application de l'huile, le tissu polyester-coton (50/50) subit un traitement thermique de 5 minutes à 170°C. Il est ensuite conditionné 24 heures ( 23 ± 2 °C, 60 ± 5 % humidité relative).

Les mesures d'hydrophilie sont données par le test TEGEWA dans lequel on mesure le temps d'absorption d'une goutte d'eau déposée à la surface du tissu. Plus le temps est court, plus le tissu est hydrophile.

### □ Préparation des émulsions.

Les huiles silicones des émulsions testées E1 à E7 ont pour structure :

Le nombre de motifs D et de motifs aminés des huiles utilisées est précisé dans le tableau I.

Les émulsions sont préparées en mettant en oeuvre une méthode d'émulsification par inversion, et ont la composition suivante: 20 g d'huile silicone testée, 8 g de tensioactif (alcool gras en C₁₃E₆), une quantité d'acide acétique glacial stoechiométriquement nécessaire à la neutralisation de l'amine et le complément à 100g avec de l'eau.

**Tableau I.**

| **Emulsion** | b | a |
|---|---|---|
| *Exemples* | | |
| **E1 *** | 100 | 0,5 |
| **E2** | 100 | 1 |
| **E3** | 100 | 2 |
| **E4 *** | 100 | 4 |
| **E5** | 250 | 2,5 |
| Contre - exemples | | |
| **E6** | 350 | 9 |
| **E7** | 450 | 16,5 |

| | | |
|---|---|---|
| * E₁ et E₄ ne font pas partie de l'invention. | | |

Les évaluations ont été réalisées sur des textiles traités à 0,6% en poids d'huile silicone. Les émulsions sont appliquées sur le tissu par foulardage.

Les propriétés des tissus traités avec les différentes émulsions E1 à E7 ont été évaluées et comparées entre elles par série. Les résultats obtenus pour chaque série ne sont pas des valeurs absolues mais des valeurs relatives comparables au sein d'une même série.

### Première série.

| **Emulsion** | **Non - jaunissement** |
|---|---|
| **E1** | 52,7 |
| **E2** | 53,2 |
| **E3** | 52,1 |
| **E4** | 53,9 |
| **Témoin** | 54,2 |

Cette série met en évidence le non-jaunissement des tissus traités avec une émulsion à base d'huiles silicones selon l'invention; en effet, l'indice de blanc est voisin de celui d'un tissu non traité.

### Deuxième série.

| **Emulsion** | **Toucher** | **Hydrophilie (s)** |
|---|---|---|
| **E1** | 3 | 6,5 |
| **E2** | 6 | 7 |
| **E3** | 10 | 8,5 |
| **E5** | 7 | 9,7 |
| **E6** | 11 | 15,8 |
| **E7** | 12 | 17,9 |

Cette série met en évidence les propriétés hydrophiles et adoucissantes des huiles selon l'invention.

### Troisième série.

| **Emulsion** | **Toucher** | **Hydrophilie (s)** |
|---|---|---|
| **E1** | 1 | 6,1 |
| **E3** | 6 | 7,4 |
| **E4** | 4 | 8,5 |
| **E7** | 8 | 18,5 |

Cette série, comme la précédente, met en évidence les propriétés hydrophiles et adoucissantes des huiles selon l'invention.

## Revendications

1. Utilisation d'une composition comprenant au moins une huile silicone portant une fonction aminée encombrée pour traiter un matériau textile dans le but d"apporter un toucher doux, une absence de jaunissement et une bonne hydrophilie auxdit matériau textile, ladite composition comprenant au moins un polyorganosiloxane linéaire, cyclique ou tridimensionnel de formule (I): dans laquelle :
(1) les symboles Z, identiques ou différents, représentent R¹, et/ou V;
(2) les symboles R¹, R² et R³, identiques et/ou différents, représentent un radical hydrocarboné monovalent choisi parmi les radicaux alkyles linéaires ou ramifiés ayant de 1 à 4 atomes de carbone, les radicaux alkoxy linéaires ou ramifiés ayant de 1 à 4 atomes de carbone, un radical phényle et, de préférence un radical hydroxy, un radical éthoxy, un radical méthoxy ou un radical méthyle;
(3) les symboles V, groupements fonctionnels identiques et/ou différents, représentent un groupement à fonction(s) pipéridinyle(s) stériquement encombrée(s) choisi parmi : ou Pour les groupements de formule (II) :
* R⁴ est un radical hydrocarboné divalent choisi parmi :
◆ les radicaux alkylènes linéaires ou ramifiés, ayant 2 à 18 atomes de carbone;
◆ les radicaux alkylène-carbonyle dont la partie alkylène linéaire ou ramifiée, comporte 2 à 20 atomes de carbone;
◆ les radicaux alkylène-cyclohexylène dont la partie alkylène linéaire ou ramifiée, comporte 2 à 12 atomes de carbone et la partie cyclo-hexylène comporte un groupement OH et éventuellement 1 ou 2 radicaux alkyles ayant 1 à 4 atomes de carbone;
◆ les radicaux de formule -R⁷ - O - R⁷ dans laquelle les radicaux R⁷ identiques ou différents représentent des radicaux alkylènes ayant 1 à 12 atomes de carbone;
◆ les radicaux de formule -R⁷ - O - R⁷ dans laquelle les radicaux R⁷ ont les significations indiquées précédemment et l'un d'entre eux ou les deux sont substitués par un ou deux groupement(s) -OH;
◆ les radicaux de formule -R⁷ - COO - R⁷ dans laquelle les radicaux R⁷ ont les significations indiquées précédemment;
◆ les radicaux de formule -R⁸ -O -R⁹ - O-CO-R⁸ dans laquelle les radicaux R⁸ et R⁹ identiques ou différents, représentent des radicaux alkylènes ayant 2 à 12 atomes de carbone et le radical R⁹ est éventuellement substitué par un radical hydroxyle;
◆ U représente -O- ou -NR¹⁰-, R¹⁰ étant un radical choisi parmi un atome d'hydrogène, un radical alkyle linéaire ou ramifié comportant 1 à 6 atomes de carbone et un radical divalent de formule :
dans laquelle R⁴ a la signification indiquée précédemment, R⁵ et R⁶ ont les significations indiquées ci-après et R¹¹ représente un radical divalent alkylène, linéaire ou ramifié, ayant de 1 à 12 atomes de carbone, l'un des liens valentiels (celui de R¹¹) étant relié à l'atome de -NR¹⁰-, l'autre (celui de R⁴) étant relié à un atome de silicium;
* les radicaux R⁵ sont identiques ou différents, choisis parmi les radicaux alkyles linéaires ou ramifiés ayant 1 à 3 atomes de carbone et le radical phényle;
* le radical R⁶ représente un radical hydrogène ou le radical R⁵ ou O•. Pour les groupements de formule (III) :
◆ R'⁴ est choisi parmi un radical trivalent de formule :
où m représente un nombre de 2 à 20, et un radical trivalent de formule : où p représente un nombre de 2 à 20;
◆ U' représente -O- ou NR¹²-, R¹² étant un radical choisi parmi un atome d'hydrogène, un radical alkyle linéaire ou ramifié comportant 1 à 6 atomes de carbone;
* R⁵ et R⁶ ont les mêmes significations que celles données à propos de la formule (II); et
(4)
- le nombre motifs ηSi sans groupement V est compris entre 50 et 250, et le nombre de motifs ηSi avec un groupement V est compris entre 1 et 3.
- 0 ≤ w ≤ 10 et 8 ≤ y ≤ 448.

2. Utilisation d'une composition comprenant au moins une huile silicone portant une fonction aminée encombrée pour traiter un matériau textile dans le but d"apporter un toucher doux, une absence de jaunissement et une bonne hydrophilie auxdit matériau textile selon la revendication 1 **caractérisée en ce que** le polyorganosiloxane de formule (I) est linéaire.

3. Utilisation d'une composition comprenant au moins une huile silicone portant une fonction aminée encombrée pour traiter un matériau textile dans le but d"apporter un toucher doux, une absence de jaunissement et une bonne hydrophilie auxdit matériau textile selon l'une quelconque des revendications précédentes **caractérisée en ce que** V est choisi parmi les groupements fonctionnels de formule (II).

4. Utilisation d'une composition comprenant au moins une huile silicone portant une fonction aminée encombrée pour traiter un matériau textile dans le but d"apporter un toucher doux, une absence de jaunissement et une bonne hydrophilie auxdit matériau textile selon l'une quelconque des revendications précédentes **caractérisée en ce que** la composition contenant le polyorganosiloxane est sous forme liquide.

5. Utilisation d'une composition comprenant au moins une huile silicone portant une fonction aminée encombrée pour traiter un matériau textile dans le but d"apporter un toucher doux, une absence de jaunissement et une bonne hydrophilie auxdit matériau textile selon la revendication 1 **caractérisée en ce que** la composition contenant le polyorganosiloxane sous forme liquide est une émulsion aqueuse.

6. Utilisation d'une composition comprenant au moins une huile silicone portant une fonction aminée encombrée pour traiter un matériau textile dans le but d"apporter un toucher doux, une absence de jaunissement et une bonne hydrophilie auxdit matériau textile textile selon l'une quelconque des revendications précédentes **caractérisée en ce que** le dit matériau textile est une matière tissée, tricotée ou non tissée, la dite matière étant au moins intrinsèquement hydrophile.

7. Utilisation d'une composition comprenant au moins une huile silicone portant une fonction aminée encombrée pour traiter un matériau textile dans le but d"apporter un toucher doux, une absence de jaunissement et une bonne hydrophilie auxdit matériau textile textile selon l'une quelconque des revendications précédentes **caractérisée en ce que** le dit matériau textile est à base de coton, lin, laine, viscose, rayonne, chanvre, soie ou d'un mélange de ces matières.

8. Utilisation d'une composition comprenant au moins une huile silicone portant une fonction aminée encombrée pour traiter un matériau textile dans le but d"apporter un toucher doux, une absence de jaunissement et une bonne hydrophilie auxdit matériau textile textile selon l'une quelconque des revendications précédentes **caractérisée en ce que** la quantité de polyorganosiloxane déposée sur le dit matériau textile correspond à une quantité comprise entre 0,1 et 2% en poids par rapport au poids du matériau textile sec traité.

## Claims

1. Use of a composition comprising at least one silicone oil carrying a hindered amino functional group for treating a textile material with the aim of providing a soft feel, absence of yellowing and good hydrophilicity to the said textile material, the said composition comprising at least one linear, cyclic or three-dimensional polyorganosiloxane of formula (I): in which:
(1) the symbols Z, which are identical or different, represent R¹, and/or V;
(2) the symbols R¹, R² and R³, which are identical and/or different, represent a monovalent hydrocarbon radical chosen from linear or branched alkyl radicals having from 1 to 4 carbon atoms, linear or branched alkoxy radicals having from 1 to 4 carbon atoms, a phenyl radical and, preferably, a hydroxyl radical, an ethoxy radical, a methoxy radical or a methyl radical;
(3) the symbols V, functional groups which are identical and/or different, represent a group containing a sterically hindered piperidinyl functional group or groups chosen from: or For the groups of formula (II):
* R⁴ is a divalent hydrocarbon radical chosen from:
◆ linear or branched alkylene radicals having 2 to 18 carbon atoms;
◆ alkylene-carbonyl radicals in which the linear or branched alkylene portion contains 2 to 20 carbon atoms;
◆ alkylene-cyclohexylene radicals in which the linear or branched alkylene portion contains 2 to 12 carbon atoms and the cyclohexylene portion contains an OH group and optionally 1 or 2 alkyl radicals having 1 to 4 carbon atoms;
◆ radicals of formula -R⁷-O-R⁷ in which the radicals R⁷, which are identical or different, represent alkylene radicals having 1 to 12 carbon atoms;
◆ radicals of formula -R⁷-O-R⁷ in which the radicals R⁷ have the meanings indicated above and one of them or both of them are substituted by one or two -OH group or groups;
◆ radicals of formula -R⁷-COO-R⁷ in which the radicals R⁷ have the meanings indicated above;
◆ radicals of formula -R⁸-O-R⁹-O-CO-R⁸ in which the radicals R⁸ and R⁹, which are identical or different, represent alkylene radicals having 2 to 12 carbon atoms and the radical R⁹ is optionally substituted by a hydroxyl radical;
◆ U represents -O- or -NR¹⁰-, R¹⁰ being a radical chosen from a hydrogen atom, a linear or branched alkyl radical containing 1 to 6 carbon atoms and a divalent radical of formula:
in which R⁴ has the meaning indicated above, R⁵ and R⁶ have the meanings indicated below and R¹¹ represents a linear or branched divalent alkylene radical having from 1 to 12 carbon atoms, one of the valency bonds (that of R¹¹) being linked to the atom of -NR¹⁰-, the other (that of R⁴) being linked to a silicon atom;
* the radicals R⁵, which are identical or different, are chosen from linear or branched alkyl radicals having 1 to 3 carbon atoms and the phenyl radical;
* the radical R⁶ represents a hydrogen radical or the radical R⁵ or O•.
For the groups of formula (III):
◆ R'⁴ is chosen from a trivalent radical of formula: where m represents a number from 2 to 20, and a trivalent radical of formula: where p represents a number from 2 to 20;
◆ U' represents -O- or NR¹²-, with R¹² being a radical chosen from a hydrogen atom, a linear or branched alkyl radical containing 1 to 6 carbon atoms;
* R⁵ and R⁶ have the same meanings as those given with respect to the formula (II); and
(4)
- the number of units ηSi with no group V is between 50 and 250, and the number of units ηSi with a group V is between 1 and 3,
- 0 ≤ w ≤ 10 and 8 ≤ y ≤ 448.

2. Use of a composition comprising at least one silicone oil carrying a hindered amino functional group for treating a textile material with the aim of providing a soft feel, absence of yellowing and good hydrophilicity to the said textile material according to Claim 1, **characterized in that** the polyorganosiloxane of formula (I) is linear.

3. Use of a composition comprising at least one silicone oil carrying a hindered amino functional group for treating a textile material with the aim of providing a soft feel, absence of yellowing and good hydrophilicity to the said textile material according to either of the preceding claims, **characterized in that** V is chosen from the functional groups of formula (II).

4. Use of a composition comprising at least one silicone oil carrying a hindered amino functional group for treating a textile material with the aim of providing a soft feel, absence of yellowing and good hydrophilicity to the said textile material according to any one of the preceding claims, **characterized in that** the composition containing the polyorganosiloxane is in liquid form.

5. Use of a composition comprising at least one silicone oil carrying a hindered amino functional group for treating a textile material with the aim of providing a soft feel, absence of yellowing and good hydrophilicity to the said textile material according to Claim 1, **characterized in that** the composition containing the polyorganosiloxane in liquid form is an aqueous emulsion.

6. Use of a composition comprising at least one silicone oil carrying a hindered amino functional group for treating a textile material with the aim of providing a soft feel, absence of yellowing and good hydrophilicity to the said textile material according to any one of the preceding claims, **characterized in that** the said textile material is a woven, knitted or nonwoven material, the said material being at least intrinsically hydrophilic.

7. Use of a composition comprising at least one silicone oil carrying a hindered amino functional group for treating a textile material with the aim of providing a soft feel, absence of yellowing and good hydrophilicity to the said textile material according to any one of the preceding claims, **characterized in that** the said textile material is based on cotton, flax, wool, viscose, rayon, hemp, silk or a mixture of these materials.

8. Use of a composition comprising at least one silicone oil carrying a hindered amino functional group for treating a textile material with the aim of providing a soft feel, absence of yellowing and good hydrophilicity to the said textile material according to any one of the preceding claims, **characterized in that** the quantity of polyorganosiloxane deposited on the said textile material corresponds to a quantity of between 0.1 and 2% by weight relative to the weight of the treated dry textile material.

## Patentansprüche

1. Verwendung einer Zusammensetzung, umfassend mindestens ein Siliconöl, das eine sterisch gehinderte Aminfunktion trägt, zur Behandlung eines Textilmaterials mit dem Ziel, eine weiche Griffigkeit, die Abwesenheit von Vergilbung und eine gute Wasseraufnahmefähigkeit bei dem genannten Textilmaterial einzubringen, wobei die Zusammensetzung mindestens ein lineares, cyclisches oder dreidimensionales Polyorganosiloxan der Formel (I) umfasst, in der
(1) die Symbole Z, gleich oder verschieden, R¹ und/oder V darstellen;
(2) die Symbole R¹, R² und R³ gleich und/oder verschieden, einen monovalenten Kohlenwasserstoff-Rest darstellen, ausgewählt unter den linearen oder verzweigten Resten Alkyl mit 1 bis 4 Kohlenstoffatomen, den linearen oder verzweigten Resten Alkoxy mit 1 bis 4 Kohlenstoffatomen, einem Rest Phenyl und vorzugsweise einem Rest Hydroxy, einem Rest Ethoxy, einem Rest Methoxy oder einem Rest Methyl;
(3) die Symbole V, gleiche und/oder verschiedene funktionelle Gruppen, eine Gruppe mit sterisch gehinderter(n) Piperidinyl-Funktion(en) darstellen, ausgewählt unter oder bei den Gruppen der Formel (II):
* ist R⁴ ein divalenter Kohlenwasserstoff-Rest, ausgewählt unter:
• den linearen oder verzweigten Resten Alkylen mit 2 bis 18 Kohlenstoffatomen;
• den Resten Alkylen-Carbonyl, deren linearer oder verzweigter Teil Alkylen 2 bis 20 Kohlenstoffatome umfasst;
• den Resten Alkylen-Cyclohexylen, deren linearer oder verzweigter Teil Alkylen 2 bis 12 Kohlenstoffatome umfasst, und der Teil Cyclohexylen umfasst eine Gruppe OH und gegebenen-falls 1 oder 2 Reste Alkyl mit 1 bis 4 Kohlenstoffatomen;
• den Resten der Formel -R⁷-O-R⁷-, worin die Reste R⁷, gleich oder verschieden, Reste Alkylen mit 1 bis 12 Kohlenstoffatomen darstellen;
• den Resten der Formel -R⁷-O-R⁷-, worin die Reste R⁷ die vorstehend angegebenen Bedeutungen besitzen und einer von ihnen oder alle beide durch eine oder zwei Gruppe(n) OH substituiert sind;
• den Resten der Formel -R⁷-COO-R⁷-, worin die Reste R⁷ die vorstehend angegebenen Bedeutungen besitzen;
• den Resten der Formel -R⁸-O-R⁹-O-CO-R⁸-, worin die Reste R⁸ und R⁹, gleich oder verschieden, Reste Alkylen mit 2 bis 12 Kohlenstoffatomen darstellen und der Rest R⁹ gegebenenfalls durch einen Rest Hydroxyl substituiert ist;
* stellt U -O- oder -NR¹⁰- dar, worin R¹⁰ ein Rest ist, ausgewählt unter einem Wasserstoffatom, einem linearen oder verzweigten Rest Alkyl mit 1 bis 6 Kohlenstoffatomen und einem divalenten Rest der Formel: in der R⁴ die vorstenend angegebene Bedeutung besitzt, R⁵ und R⁶ die nachstehend angegebenen Bedeutungen besitzen und R¹¹ einen linearen oder verzweigten, divalenten Rest Alkylen mit 1 bis 12 Kohlenstoffatomen darstellt, wobei eine der Valenzbindungen (die von R¹¹) mit dem Atom von -NR¹⁰- und die andere (die von R⁴) mit einem Siliciumatom verbunden sind;
* werden die Reste R⁵, gleich oder verschieden, unter den linearen oder verzweigten Resten Alkyl mit 1 bis 3 Kohlenstoffatomen und dem Rest Phenyl ausgewählt;
* stellt der Rest R⁶ einen Wasserstoffrest oder den Rest R⁵ oder O• dar
bei den Gruppen der Formel (III)
* wird R'⁴ ausgewählt unter einem trivalenten Rest der Formel: worin m eine Zahl von 2 bis 20 darstellt,
und einem trivalenten Rest der Formel: worin p eine Zahl von 2 bis 20 darstellt; stellt -O- oder -NR¹²- dar, worin R¹² ein Rest ist, ausgewählt unter einem Wasserstoffatom und einem linearen oder verzweigten Rest Alkyl mit 1 bis 6 Kohlenstoffatomen;
* besitzen R⁵ und R⁶ die gleichen Bedeutungen, wie sie bei der Formel (II) angegeben wurden; und
(4)
- beträgt die Anzahl Struktureinheiten ηSi ohne Gruppe V zwischen einschließlich 50 und 250 und die Anzahl Struktureinheiten ηSi mit einer Gruppe V zwischen einschließlich 1 und 3.
- ≤ 0 w ≤ 10 und 8 ≤ y ≤ 448.

2. Verwendung einer Zusammensetzung, umfassend mindestens ein Siliconöl, das eine sterisch gehinderte Aminfunktion trägt, zur Behandlung eines Textilmaterials mit dem Ziel, eine weiche Griffigkeit, die Abwesenheit von Vergilbung und eine gute Wasseraufnahmefähigkeit bei dem genannten Textilmaterial einzubringen, nach Anspruch 1, **dadurch gekennzeichnet, dass** das Polyorganosiloxan der Formel (I) linear ist.

3. Verwendung einer Zusammensetzung, umfassend mindestens ein Siliconöl, das eine sterisch gehinderte Aminfunktion trägt, zur Behandlung eines Textilmaterials mit dem Ziel, eine weiche Griffigkeit, die Abwesenheit von Vergilbung und eine gute Wasseraufnahmefähigkeit bei dem genannten Textilmaterial einzubringen, nach irgendeinem der vorstehenden Ansprüche, **dadurch gekennzeichnet, dass** V unter den funktionellen Gruppen der Formel (II) ausgewählt wird.

4. Verwendung einer Zusammensetzung, umfassend mindestens ein Siliconöl, das eine sterisch gehinderte Aminfunktion trägt, zur Behandlung eines Textilmaterials mit dem Ziel, eine weiche Griffigkeit, die Abwesenheit von Vergilbung und eine gute Wasseraufnahmefähigkeit bei dem genannten Textilmaterial einzubringen, nach irgendeinem der vorstehenden Ansprüche, **dadurch gekennzeichnet, dass** die Zusammensetzung, die das Polyorganosiloxan enthält, in flüssiger Form vorliegt.

5. Verwendung einer Zusammensetzung, umfassend mindestens ein Siliconöl, das eine sterisch gehinderte Aminfunktion trägt, zur Behandlung eines Textilmaterials mit dem Ziel, eine weiche Griffigkeit, die Abwesenheit von Vergilbung und eine gute Wasseraufnahmefähigkeit bei dem genannten Textilmaterial einzubringen, nach Anspruch 1, **dadurch gekennzeichnet, dass** die Zusammensetzung, die das Polyorganosiloxan enthält, und die in flüssiger Form vorliegt, eine wässerige Emulsion ist.

6. Verwendung einer Zusammensetzung, umfassend mindestens ein Siliconöl, das eine sterisch gehinderte Aminfunktion trägt, zur Behandlung eines Textilmaterials mit dem Ziel, eine weiche Griffigkeit, die Abwesenheit von Vergilbung und eine gute Wasseraufnahmefähigkeit bei dem genannten Textilmaterial einzubringen, nach irgendeinem der vorstehenden Ansprüche, **dadurch gekennzeichnet, dass** das genannte Textilmaterial ein gewebtes, gestricktes oder nicht gewebtes Material ist, wobei das genannte Material mindestens echt hydrophil ist.

7. Verwendung einer Zusammensetzung, umfassend mindestens ein Siliconöl, das eine sterisch gehinderte Aminfunktion trägt, zur Behandlung eines Textilmaterials mit dem Ziel, eine weiche Griffigkeit, die Abwesenheit von Vergilbung und eine gute Wasseraufnahmefähigkeit bei dem genannten Textilmaterial einzubringen, nach irgendeinem der vorstehenden Ansprüche, **dadurch gekennzeichnet, dass** das genannte Textilmaterial auf der Basis von Baumwolle, Leinen, Wolle, Viskose, Kunstseide, Hanf, Seide oder einer Mischung dieser Materialien besteht.

8. Verwendung einer Zusammensetzung, umfassend mindestens ein Siliconöl, das eine sterisch gehinderte Aminfunktion trägt, zur Behandlung eines Textilmaterials mit dem Ziel, eine weiche Griffigkeit, die Abwesenheit von Vergilbung und eine gute Wasseraufnahmefähigkeit bei dem genannten Textilmaterial einzubringen, nach irgendeinem der vorstehenden Ansprüche, **dadurch gekennzeichnet, dass** die Menge an Polyorganosiloxan, die auf das genannte Textilmaterial aufgebracht wird, einer Menge zwischen einschließlich 0,1 und 2 Gew.-% entspricht, bezogen auf das Gewicht des trockenen, behandelten Textilmaterials.
